# EUROPÄISCHE PATENTSCHRIFT

(11) **EP 1 158 632 B1**
(45) Veröffentlichungstag und Bekanntmachung des Hinweises auf die Patenterteilung: **14.04.2004**
(21) Anmeldenummer: 01102256.3
(22) Anmeldetag: 31.01.2001
(51) Int. Cl.: H01T 21/02, H01T 13/39

(54) **Mittelektrode mit Edelmetallarmierung**
Center electrode with noble metal reinforcement
Electrode centrale munie d'un armement en métal noble

(30) Priorität: 23.05.2000 DE 10025048
(43) Veröffentlichungstag der Anmeldung: 28.11.2001
(73) Patentinhaber: Beru AG, 71636 Ludwigsburg (DE)
(72) Erfinder: Niessner, Werner, 71711 Steinheim (DE)
(74) Vertreter: Wilhelms, Rolf E., Dr.

(56) Entgegenhaltungen:
- US-A- 5 179 313
- PATENT ABSTRACTS OF JAPAN vol. 017, no. 173 (E-1345), 2. April 1993 (1993-04-02) & JP 04 329286 A (NIPPONDENSO CO LTD), 18. November 1992 (1992-11-18)

## Beschreibung

Die Erfindung betrifft eine Mittelelektrode mit Edelmetallarmierung sowie ein Verfahren zur ihrer Herstellung.

Mittelelektroden mit Edelmetallarmierung, insbesondere Elektroden mit Platinspitze werden vorzugsweise zur Hochspannungszündung verwendet, wobei die Armierung beispielsweise durch Einfügen von Edelmetallkugeln, -plättchen, - stiften in die Mittelelektrode durch Schweißen erfolgt. Herstellung der Edelmetalleinzelstücke und ihre Einbringung in die Mittelelektrode sind verfahrenstechnisch sehr aufwendig.

Aus der US 5197313 das als nächstliegender Stand der Technik augesehen wird, ist es beispielsweise bekannt, eine Mittelektrode für eine Zündkerze dadurch herzustellen, dass auf die Stirnseite eines Mittelelektrodenkörpers ein Draht aus einem verschleißfesten Werkstoff, insbesondere aus Platin aufgeschweißt wird und in einem vorbestimmten Abstand von der Schweißstelle so durchtrennt wird, dass ein Pellet bleibt, das auf den Elektrodenkörper geschweißt ist. Das Pellet wird anschließend durch Prägen auf dem Elektrodenkörper abgeflacht, woraufhin während eines zweiten Schweißvorganges, bei dem Druck auf das Pellet ausgeübt wird, dieses in den Werkstoff des Elektrodenkörpers getrieben wird.

Ein weiterer Nachteil bekannter Mittelelektroden besteht darin, dass die Schweißzone zwischen dem Edelmetall und der Nickellegierung, die üblicherweise die Basis von Mittelelektroden ist, Heißgaskorrosionen und Funkenerosionen ausgesetzt ist, so dass wegen der daraus resultierenden Schäden die Lebensdauererwartung begrenzt ist.

Die der Erfindung zugrunde liegende Aufgabe besteht daher darin, eine Mittelelektrode mit Edelmetallarmierung, die eine hohe Lebensdauer, gute Kaltstarteigenschaften und einen niedrigen Spannungsbedarf auch nach hohen Motorlaufzeiten hat, sowie ein Verfahren zur Herstellung einer derartigen Mittelelektrode zu schaffen.

Diese Aufgabe wird gemäß der Erfindung durch das im Anspruch 1 angegebene Verfahren und die im Anspruch 7 angegebene Mittelektrode gelöst. vorteilhafte Ausgestaltungen und Weiterbildungen des erfindungsgemäßen Verfahren und der erfindungsgemäßen Mittelelektrode sind Gegenstand der Ansprüche 2 bis 6 bzw. der Ansprüche 8 bis 11.

Die Erfindung wird anhand der beiliegenden Figuren näher erläutert. Hierbei zeigt
Fig. 1 einen schematischen Längsschnitt durch den Zündspitzenbereich einer erfindungsgemäßen Mittelelektrode und
Fig. 2 schematisch eine Ausführungsform des erfindungsgemäßen Verfahrens.

Bei der dargestellten Ausführungsform besteht die erfindungsgemäße Mittelelektrode aus einem gut wärmeleitenden Kern 1, beispielsweise aus Kupfer, und einem Mantel 2 aus heißgaskorrosionsbeständigem Werkstoff, vorzugsweise Nickelbasislegierung.

Die Mittelelektrode weist eine verjüngte Zündspitze 2a auf, wobei dieser Bereich einen Durchmesser von etwa 2 mm oder weniger besitzt. Die Mittelelektrode ist zündseitig mit einem Abschnitt 3a eines Edelmetalldrahtes 3, insbesondere aus Platin, als Armierung versehen. Hierbei ist der zündseitige Randbereich 5 des Abschnitts 3a scharfkantig ausgebildet.

Der Durchmesser des Edelmetallabschnitts 3a entspricht hier dem Durchmesser der verjüngten Zündspitze 2a der Mittelelektrode. Edelmetallabschnitt 3a und verjüngte Zündspitze 2a sind an ihrer Kontaktfläche flächig durch Stumpfschweißverfahren, wie Widerstandsschweißen oder Reibschweißen und am Außenumfang durch Strahlungsschweißen wie Laserschweißen verschweißt. Während der Elektrodendraht zunächst flächig mit der Zündspitze 2a verschweißt wird, wird nach dem Abschneiden des Elektrodendrahtes mittels Strahlungsschweißens am äußeren Umfang im Bereich der Kontaktfläche ein Legierungsbereich 6 gebildet, in der die Werkstoffe des Edelmetallabschnitts 3a und der verjüngten Zündspitze 2a zu einer Legierung aus beiden verschmolzen sind. Bei der vorliegenden Ausführungsform beträgt die Höhe H des Edelmetallabschnitts 3a etwa 0,5 mm.

Ein Verfahren zur Herstellung der erfindungsgemäßen Mittelelektrode wird in Fig. 2 schematisch wiedergegeben.

Gemäß Fig. 2a wird auf die verjüngte Zündspitze 2a der Mittelelektrode ein Edelmetall-Endlosdraht 3 aufgesetzt und flächig durch ein Stumpfschweißverfahren wie Widerstandsschweißen oder Reibschweißen verschweißt, wobei bevorzugt die Durchmesser des Drahtes 3 und der Zündspitze 2a gleich sind.

Gemäß Fig. 2b wird der Draht 3 bis auf einen verbleibenden Abschnitt 3a scharfkantig abgeschnitten. Die Legierungsbildung zwischen Edelmetalldraht-Abschnitt 3a und Zündspitze 2a erfolgt gemäß Fig. 2c im Außenbereich 6 ihrer Auflage aufeinander durch Strahlungsschweißen C, bevorzugt Laserschweißen, unter Bildung einer Legierung des Edelmetalles mit dem Mittelelektrodenmantelwerkstoff.

Das erfindungsgemäße Verfahren ist überaus vorteilhaft durch den Umstand, daß anstelle der Anfertigung einzelner Einsatzstücke aus Edelmetall, wie eingangs beschrieben, Edelmetall-Endlosdraht verwendet werden kann, der wesentlich leichter und unaufwendiger handhabbar ist.

Das Schweißen des Endlosdrahtes mit herkömmlichen Widerstandsschweißeinrichtungen ist ohne weiteres durchführbar.

Das Abschneiden des Endlosdrahtes erlaubt die Ausbildung scharfer Kanten bei entsprechenden Schneidwerkzeugen; diese scharfen Schnittkanten sind bei Wiederholstarts und Kaltstarts besonders wirkungsvoll, weil durch sie der Spannungsbedarf abgesenkt wird.

Die Lebensdauererwartung der erfindungsgemäßen Mittelelektrode liegt bei über 100.000 Kilometer. Durch die Bildung einer Legierung zwischen dem Edelmetall und dem Material des Mittelelektrodenmantels werden Heißgaskorrosionsangriffe, Funkenerosion und chemische Angriffe auf die Schweißstelle der Edelmetallarmierung und der Mittelelektrode verhindert. Durch die Verjüngung der Mittelelektrode wird zusätzlich gute Gemischzugänglichkeit bewirkt.

Es wurde gefunden, daß bei der Funkenausbildung an der erfindungsgemäßen Mittelelektrode sich durch die verjüngte Zündspitze und durch die Bildung einer Platin/Nickel-Legierung in der Widerstandsschweißzone der Effekt ergibt, daß sich in der Durchbruchsphase der Funke im kleinsten Zündspalt zwischen Mittelelektrode und Masseelektrode bildet. In der Bogenphase und in der Glimmphase wechselt der Funke vom Edelmetall auf das "unedle" Metall, d.h. der Funke wechselt vom Platin auf die Nickellegierung der Mittelelektrode, so daß der eigentliche funkenerosive Abbrand an einer Stelle der Mittelelektrode stattfindet, der nicht den Spannungsbedarf der Funkenstrecke beeinflußt. Der Zündspalt zwischen Mittelelektrode (die zündseitige Funkenaustrittsfläche ist vollständig aus Edelmetall) und der gegebenenfalls ebenfalls mit Edelmetall armierten Masseelelektrode bleibt relativ konstant, so daß hohe Lebensdauern realisiert werden. Ein weiterer Vorteil besteht schließlich darin, daß sich durch den oben beschriebenen Effekt der Funke von der verjüngten, mit Edelmetall armierten Zündspitze in Richtung Mittelelektrode bewegt und dadurch in der Bogen- und Glimmphase (hier fließt der Strom der das Gemisch entflammt) einen längeren Plasmakanal ausbildet, was wiederum zu verbesserter Entflammung des Gemisches führt.

## Patentansprüche

1. Verfahren zur Herstellung einer Mittelelektrode mit Edelmetallarmierung, **dadurch gekennzeichnet, dass** man eine Mittelektrode verwendet, deren Zündspitze (2a) gegenüber dem Mittelelektrodenkörper (1/2) verjüngt ist, dass man auf die verjüngte Zündspitze (2a) einen Edelmetalldraht(3), dessen Querschnitt dem Querschnitt der verjüngten Zündspitze entspricht, flächig aufschweißt, und dass man diesen Edelmetalldraht (3) in gewünschter Höhe (H) scharfkantig abschneidet.

2. Verfahren nach Anspruch 1, **dadurch gekennzeichnet, dass** man den Kontaktbereich von verbleibendem Abschnitt (3a) des Edelmetalldrahtes (3) und der verjüngten Zündspitze (2a) von außen durch Strahlungsschweißen, vorzugsweise Laserschweißen unter Legierungsbildung verschweißt.

3. Verfahren nach Anspruch 1 oder 2, **dadurch gekennzeichnet, dass** man eine Mittelektrode verwendet, deren Zündspitze auf einen Durchmesser von 2 mm, vorzugsweise 1 mm oder weniger verjüngt ist.

4. Verfahren nach Anspruch 1 bis 3, **dadurch gekennzeichnet, dass** man einen Edelmetallendlosdraht (3) verwendet, dessen Durchmesser 2 mm, vorzugsweise 1 mm oder weniger beträgt.

5. Verfahren nach Anspruch 1 bis 4, **dadurch gekennzeichnet, dass** man den Edelmetalldraht (3) auf einen verbleibenden Abschnitt (3a) der Höhe (H) von 0,3 bis 1,0 mm scharfkantig abschneidet.

6. Verfahren nach mindestens einem der vorhergehenden Ansprüche, **dadurch gekennzeichnet, daß** man die Verbindung von verjüngter Zündspitze (2a) der Mittelelektrode mit dem Edelmetalldraht (3) durch Widerstandsschweißen bewirkt.

7. Mittelelektrode mit Edelmetallarmierung, **dadurch gekennzeichnet, daß** sie eine verjüngte Zündspitze (2a) aufweist, auf die stirnseitig ein Abschnitt (3a) eines Edelmetalldrahtes (3), der stirnseitig von scharfen Kanten (5) begrenzt wird, flächig aufgeschweißt ist, und wobei sich um den Bereich der Anlage von Edelmetalldrahtabschnitt (3a) an der verjüngten Zündspitze (2a) ein Legierungsbereich (6) zwischen dem Edelmetall und dem Material der Zündspitze der Mittelelektrode ringförmig erstreckt.

8. Mittelelektrode nach Anspruch 7, **dadurch gekennzeichnet, daß** der Durchmesser der verjüngten Zündspitze der Mittelelektrode 2 mm, vorzugsweise 1 mm oder weniger beträgt.

9. Mittelelektrode nach Anspruch 7 oder 8, **dadurch gekennzeichnet, daß** der Durchmesser des verbleibenden Edelmetalldrahtabschnittes (3a) 2 mm, vorzugsweise 1 mm, insbesondere weniger als 1 mm beträgt.

10. Mittelelektrode nach einem der Ansprüche 7 bis 9, **dadurch gekennzeichnet, daß** die Höhe (H) des verbleibenden Abschnitts (3a) des Edelmetalldrahtes 0,3 bis 1,0 mm beträgt.

11. Mittelelektrode nach einem der Ansprüche 6 bis 10, **dadurch gekennzeichnet, daß** der Legierungsbereich (6) durch Laserschweißen ausgebildet ist.

## Claims

1. Method for the manufacture of a centre electrode with noble metal reinforcement, **characterised in that** a centre electrode whose spark tip (2a) is tapered relative to the centre electrode body (1/2) is used, **in that** a noble metal wire (3) whose cross-section corresponds to the cross-section of the tapered spark tip is welded flat onto the tapered spark tip (2a), and **in that** this noble metal wire (3) is cut in a sharp-edged manner at the desired height (H).

2. Method according to claim 1, **characterised in that** the contact region of the remaining portion (3a) of the noble metal wire (3) and of the tapered spark tip (2a) is welded from outside by radiation welding, preferably laser welding, with alloy formation.

3. Method according to claim 1 or 2, **characterised in that** a centre electrode whose spark tip is tapered to a diameter of 2 mm, preferably 1 mm or less, is used.

4. Method according to claim 1 to 3, **characterised in that** a noble metal endless wire (3) whose diameter is 2 mm, preferably 1 mm or less, is used.

5. Method according to claim 1 to 4, **characterised in that** the noble metal wire (3) is cut in a sharp-edged manner to a remaining portion (3a) having a height (H) of from 0.3 to 1.0 mm.

6. Method according to at least one of the preceding claims, **characterised in that** the connection of the tapered spark tip (2a) of the centre electrode to the noble metal wire (3) is effected by resistance welding.

7. Centre electrode with noble metal reinforcement, **characterised in that** it has a tapered spark tip (2a) onto the end of which a portion (3a) of a noble metal wire (3), which is delimited at the end by sharp edges (5), is welded flat, an alloy region (6) between the noble metal and the material of the spark tip of the centre electrode extending annularly around the region of abutment of the noble metal wire portion (3a) against the tapered spark tip (2a).

8. Centre electrode according to claim 7, **characterised in that** the diameter of the tapered spark tip of the centre electrode is 2 mm, preferably 1 mm or less.

9. Centre electrode according to claim 7 or 8, **characterised in that** the diameter of the remaining noble metal wire portion (3a) is 2 mm, preferably 1 mm, especially less than 1 mm.

10. Centre electrode according to any one of claims 7 to 9, **characterised in that** the height (H) of the remaining portion (3a) of the noble metal wire is from 0.3 to 1.0 mm.

11. Centre electrode according to any one of claims 6 to 10, **characterised in that** the alloy region (6) is formed by laser welding.

## Revendications

1. Procédé de fabrication d'une électrode centrale comportant une armature en métal noble, **caractérisé en ce que** l'on utilise une électrode centrale dont la pointe d'allumage (2a) est effilée par rapport au corps de l'électrode centrale (1/2), que l'on soude, de manière plane, un fil (3) en métal noble, sur la pointe d'allumage effilée (2a), fil métallique dont la section correspond à la section de la pointe d'allumage effilée, et **en ce que** l'on coupe à arêtes vives ce fil en métal noble (3), à la hauteur souhaitée (H).

2. Procédé selon la revendication 1, **caractérisé en ce que** l'on soude la zone de contact de la partie résiduelle (3a) du fil en métal noble (3) et la pointe d'allumage effilée (2a), de l'extérieur, par soudage par rayonnement, de préférence par soudage au laser, en formant un alliage.

3. Procédé selon la revendication 1 ou 2, **caractérisé en ce que** l'on utilise une électrode centrale dont la pointe d'allumage est effilée, passant à un diamètre de 2 mm, de préférence de 1 mm ou moins.

4. Procédé selon les revendications 1 à 3, **caractérisé en ce que** l'on utilise un fil sans fin (3) en métal noble dont le diamètre est de 2 mm, de préférence de 1 mm ou moins.

5. Procédé selon les revendications 1 à 4, **caractérisé en ce que** l'on coupe à arêtes vives le fil (3) en métal noble, au niveau d'une partie résiduelle (3a) ayant une hauteur (H) comprise entre 0,3 mm et 1,0 mm.

6. Procédé selon au moins l'une des revendications précédentes, **caractérisé en ce que** l'on réalise la jonction de la pointe d'allumage effilée (2a) de l'électrode centrale, avec le fil (3) en métal noble, par soudage par résistance.

7. Electrode centrale comportant une armature en métal noble, **caractérisée en ce que** l'électrode centrale présente une pointe d'allumage effilée (2a) sur laquelle est soudée, de façon plane, sur la face frontale, une partie (3a) d'un fil (3) en métal noble qui est limité frontalement par des arêtes vives (5) et où, autour de la zone de l'appui de la partie (3a) du fil en métal noble sur la pointe d'allumage effilée (2a), s'étend une zone d'alliage (6) de forme annulaire comprise entre le métal noble et le matériau de la pointe d'allumage de l'électrode centrale.

8. Electrode centrale selon la revendication 7, **caractérisée en ce que** le diamètre de la pointe d'allumage effilée de l'électrode centrale est de 2 mm, de préférence de 1 mm ou moins.

9. Electrode centrale selon la revendication 7 ou 8, **caractérisée en ce que** le diamètre de la partie résiduelle (3a) du fil en métal noble est de 2 mm, de préférence de 1 mm, en particulier inférieur à 1 mm.

10. Electrode centrale selon l'une des revendications 7 à 9, **caractérisée en ce que** la hauteur (H) de la partie résiduelle (3a) du fil en métal noble est comprise entre 0,3 mm et 1,0 mm.

11. Electrode centrale selon l'une des revendications 6 à 10, **caractérisée en ce que** la zone d'alliage (6) est formée par soudage au laser.
